# EUROPÄISCHE PATENTSCHRIFT

(11) **EP 2 737 113 B1**
(45) Veröffentlichungstag und Bekanntmachung des Hinweises auf die Patenterteilung: **25.12.2019**
(21) Anmeldenummer: 12743649.1
(22) Anmeldetag: 23.07.2012
(51) Int. Cl.: D01D 5/16, D01D 10/02

(54) **VERFAHREN UND VORRICHTUNG ZUR HERSTELLUNG EINES ENDLOSEN FADENS**
METHOD AND DEVICE FOR PRODUCING A CONTINUOUS THREAD
PROCÉDÉ ET INSTALLATION DE FABRICATION D'UN FIL SANS FIN

(30) Priorität: 25.07.2011 CH 12392011
(43) Veröffentlichungstag der Anmeldung: 04.06.2014
(73) Patentinhaber: Trützschler Switzerland AG, 8406 Winterthur (CH)
(72) Erfinder: NASRI, Lassaad, CH-8406 Winterthur (CH)
(74) Vertreter: dompatent von Kreisler Selting Werner - Partnerschaft von Patent- und Rechtsanwälten mbB
(86) Internationale Anmeldenummer: PCT/CH2012/000172
(87) Internationale Veröffentlichungsnummer: WO 2013/013331

(56) Entgegenhaltungen:
- EP-A1- 1 382 724
- EP-A1- 2 123 806
- EP-A2- 1 845 177
- WO-A1-2009/061161
- JP-A- 5 186 908
- JP-A- 11 124 726
- US-A1- 2003 042 652
- Ian Mylrea ET AL: "Do You Need to Speed up Your Polymer Solution Viscosity Measurements?", International Labmate, 5. September 2003 (2003-09-05), Seiten 42-44, XP55040570, Gefunden im Internet: URL:http://www.rheotek.com/assets/rheotek/ product_docs/Solution Viscosity.pdf [gefunden am 2012-10-10]

## Beschreibung

Die vorliegende Erfindung betrifft eine Vorrichtung und ein Verfahren zur Herstellung eines endlosen Fadens aus einer synthetischen Polymerschmelze.

Bei der Herstellung von endlosen Fäden aus Polymerschmelzen werden in einer Spinneinrichtung eine Vielzahl von Filamentsträngen extrudiert und anschliessend abgekühlt. Die Abkühlung erfolgt zumeist mit Luft in einem sogenannten Blasschacht, dabei werden die Fllamentstränge bis auf eine Temperatur unter 50°C abgekühlt. Die Filamentstränge werden zu einem Faden zusammengefasst und in einer Streckzone verstreckt. Anschliessend wird der Faden auf eine Spule aufgewickelt. Die Art und Weise der Verstreckung ist dabei abhängig von der Polymerschmelze und den zu erzielenden Eigenschaften des Endproduktes.

Aus dem Stand der Technik sind Verfahren zur Herstellung von Fäden mit hoher Festigkeit bekannt. Beispielsweise offenbart die WO2009/061161 ein derartiges Verfahren. Dabei wird eine erhöhte Festigkeit der Polyesterfäden erreicht durch die Verwendung einer Polymerschmelze mit einer hohen Grenzviskosität. Die Polymerschmelze wird unter einer Stickstoffatmosphäre gehalten, um einen Kontakt zur Umgebungsluft zu vermeiden. Die aus der Polymerschmelze gesponnenen Filamentstränge werden unmittelbar nach den Spinndüsen durch einen Nacherhitzer geführt, welcher eine Verstreckbarkeit der Fllamentstränge verbessert.

Die EP 1 382 724 A1 betrifft ein Verfahren zum Herstellen eines Polyestergarns mit hoher Festigkeit bei dem in einer Streckzone weder Heizeinrichtungen noch Kühleinrichtungen vorgesehen sind.

Die aus dem Stand der Technik bekannten Verfahren zur Herstellung von hochfesten Fäden haben jeweils ein entsprechend qualitativ hochwertiges Polymer als Ausgangsprodukt.

Es ist daher die Aufgabe der Erfindung eine Vorrichtung und ein Verfahren zu schaffen, welche die Herstellung eines Fadens hoher Festigkeit ermöglichen ausgehend von einem kostengünstigen niederwertigen Polymer.

Die Aufgabe wird gelöst durch eine Vorrichtung und ein Verfahren mit den Merkmalen der unabhängigen Ansprüche.

Die Vorrichtung zur Herstellung eines endlosen Fadens aus einer synthetischen Polymerschmelze umfasst eine Spinneinrichtung zum Extrudieren und Abkühlen einer Vielzahl von Filamentsträngen, eine Vorrichtung zum Aufbringen einer Spinnpräparation, eine Spuleinrichtung und eine zwischen der Spinneinrichtung und der Spuleinrichtung angeordneten Streckzone zur Verstreckung der Filamentstränge.

Die Streckzone wird gebildet durch eine nach der Spinneinrichtung angeordnetes Einlaufrollenpaar und nachfolgende vier bis sechs, vorzugsweise fünf Streckrollenpaare. Die ersten Streckrollenpaare sind mit einer Heizeinrichtung und das letzte Streckrollenpaar ist mit einer Kühleinrichtung versehen. Zumindest eine der beiden Rollen eines beheizten Streckrollenpaares ist mit einer Heizeinrichtung versehen. Die Kühlwirkung auf den das Streckrollenpaar mehrfach umschlingenden Faden wird zusätzlich erhöht, indem beide Rollen des letzen Streckrollenpaares mit einer Kühleinrichtung versehen sind. Durch die aktive Kühlung des Fadens über das letzte Streckrollenpaar wird eine Beeinflussung der Molekülketten im Polymer erreicht, welche zu einer Erhöhung der Festigkeit führt. Dabei wird die Kristallinität sowie die Orientierung der Moleküle beeinflusst und die Molekülstruktur durch die Kühlung fixiert. Der Effekt der Fixierung wird durch die rasche Abkühlung der Filamentstränge mit Hilfe der gekühlten Streckrollen erreicht. Die Filamentstränge sind dabei mehrfach um die Streckrolle geführt, was zu einer erhöhten Kühlleistung führt.

Das Einlaufrollenpaar wie auch die Streckrollenpaare können als sogenannte Duos mit zwei angetriebenen Rollen oder als sogenannte Monos mit einer angetriebenen Rolle und einer zugeordneten Beilaufrolle ausgebildet sein. In einer bevorzugten Ausführungsform werden eine Einlaufrolle und fünf Streckrollenpaare eingesetzt. Wobei die Einlaufrolle als Mono und die Streckrollenpaare als Duo ausgebildet sind. Die jeweiligen Rollenpaare werden mehrfach von den Filamentsträngen umschlungen.

Um den durch die Kühlung der Filamentstränge resp. des Fadens hervorgerufenen Effekt auszubilden, ist eine Oberflächentemperatur der mit der Kühleinrichtung versehenen Rolle des letzten Streckrollenpaares von weniger als 100°C vorgesehen. Bevorzugterweise ist die Oberflächentemperatur kleiner 60°C. Als Kühleinrichtung eignet sich am besten eine Flüssigkeitskühlung. Über die Oberfläche der Rolle wird dem Faden Wärme entzogen. Die Wärme wird über eine in der Rolle zirkulierende Kühlflüssigkeit abgeführt. Die Kühlflüssigkeit wird in ihrer Temperatur derart geregelt, dass die Oberflächentemperatur der Rolle die vorgegebene Temperatur von 100°C, bevorzugterweise 60°C, nicht übersteigt.

Die Streckzone wird gebildet durch das Einlaufrollenpaar und die nachfolgenden Streckrollenpaare. Bevorzugterweise sind dem Einlaufrollenpaar fünf Streckrollenpaare nachgeordnet. Über die gesamte Streckzone ist eine Gesamtverstreckung des aus der Spinneinrichtung einlaufenden Fadens auf das drei- bis achtfache seiner ursprünglichen Länge vorgesehen. Bevorzugterweise beträgt die Gesamtverstreckung das fünf- bis siebenfache. Dabei betragen die Verstreckungen im Einzelnen zwischen dem Einlaufrollenpaar und dem ersten Streckrollenpaar 1,02 bis 1,1, zwischen dem ersten Streckrollenpaar und dem zweiten Streckrollenpaar 4 bis 6, zwischen dem zweiten Streckrollenpaar und dem dritten Streckrollenpaar 1,2 bis 2,0, zwischen dem dritten Streckrollenpaar und dem vierten Streckrollenpaar 0,7 bis 1,2 und zwischen dem vierten Streckrollenpaar und dem fünften Streckrollenpaar 0,7 bis 1,2.

In einer besonders bevorzugten Ausführung beträgt die Gesamtverstreckung das 6.2- fache. Dabei betragen die Verstreckungen im Einzelnen zwischen dem Einlaufrollenpaar und dem ersten Streckrollenpaar 1,04, zwischen dem ersten Streckrollenpaar und dem zweiten Streckrollenpaar 4,6, zwischen dem zweiten Streckrollenpaar und dem dritten Streckrollenpaar 1,3, zwischen dem dritten Streckrollenpaar und dem vierten Streckrollenpaar 1,01 und zwischen dem vierten Streckrollenpaar und dem fünften Streckrollenpaar 1,0.

Die eigentliche Verstreckung wird jeweils zwischen den Streckrollenpaaren vorgenommen. Die Rollen eines Streckrollenpaares werden im Wesentlichen mit der gleichen Drehzahl betrieben.

Entsprechend der verwendeten Polymerschmelze sind die Temperaturen der beheizten Streckrollen vorzusehen. Es ist jeweils zumindest eine der beiden Rollen eines Streckrollenpaares beheizt. Bevorzugterweise werden beide Rollen eines Streckrollenpaares auf die gleiche Temperatur beheizt. Die Oberflächentemperaturen sind im Bereich 40 bis 90°C für das erste Streckrollenpaar, 80 bis 170°C für das zweite Streckrollenpaar, 120 bis 280°C für das dritte Streckrollenpaar und 120 bis 250°C für das vierte Streckrollenpaar.

In einer bevorzugten Ausführungsform betragen die Oberflächentemperaturen 85°C für das erste Streckrollenpaar, 110°C für das zweite Streckrollenpaar, 245°C für das dritte Streckrollenpaar und 225°C für das vierte Streckrollenpaar.

Das fünfte Streckrollenpaar hat aufgrund der gekühlten Oberfläche die Wirkung, dass die Molekül-Orientierung innerhalb der einzelnen Filamente des Fadens beeinflusst und fixiert wird und sich dadurch eine höhere Festigkeit ergibt. Dadurch können Fäden hergestellt werden, welche eine Festigkeit von mehr als 80 cN/tex bei einer Dehnung von weniger als 12% aufweisen. Bevorzugterweise haben die Fäden eine Festigkeit von mehr als 85 cN/tex bei einer Dehnung kleiner 11%. Die nach der Erfindung hergestellten Fäden weisen bevorzugterweise eine Festigkeit von mehr als 50 cN/tex bei einer Dehnung von weniger als 5% auf, dies wird auch als TASE (Tenacity At Specific Elongation) bezeichnet.

Ein Faden mit hoher Festigkeit kann mit der erfindungsgemäßen Vorrichtung mit verschiedenen Polymerschmelzen hergestellt werden. Bei Polyester ist dies bereits mit Polymerschmelzen mit einer Grenzviskosität kleiner als 1,2 dl/gr, bevorzugterweise kleiner 1,03 dl/gr möglich. Bei Polyamid können Polymerschmelzen mit einer relativen Viskosität kleiner 3,6, bevorzugterweise kleiner 3,5 verwendet werden. Bei Polypropylen können Polymerschmelzen mit einem Melt Flow Index grösser 2 bevorzugterweise grösser 4 verwendet werden.

Im Folgenden wird die Erfindung anhand einer beispielhaften Ausführungsform mit Zeichnungen näher erläutert.
Figur 1 Schematische Darstellung einer Ausführungsform,
Figur 2 Graphische Darstellung des Festigkeitsverlaufs F in Abhängigkeit der Dehnung D am Beispiel von Polyester.

Figur 1 zeigt in schematischer Darstellung eine Ausführungsform einer Vorrichtung zur Herstellung eines endlosen Fadens aus einer synthetischen Polymerschmelze. Mit einer Spinnvorrichtung 1 wird eine Vielzahl von Filamentsträngen 3 bei einer Temperatur von 40° bis 50° über der Schmelztemperatur des verwendeten Polymers extrudiert. In einem an die Spinnvorrichtung 1 folgenden Blasschacht 2 werden die Filamentstränge 3 abgekühlt auf eine Temperatur unter 50° C, bevorzugterweise auf 20 °C. Die Abkühlung innerhalb des Blasschachtes 2 kann durch Kühlluft erfolgen. Anschliessend werden die Filamentstränge 3 zu einem Faden 5 zusammengefasst und mit einer Spinnpräparation 4 versehen. Nach dem Aufbringen der Spinnpräparation gelang der Faden 5 über eine Vorverwirbelung 6 zu einem Einlaufrollenpaar 7. Auf die Vorverwirbelung 6 kann auch verzichtet werden. Das Vorhandensein einer Vorverwirbelung 6 vereinfacht die weitere Führung der Filamentstränge 3 respektive des Fadens 5. Das Einlaufrollenpaar 7 besteht aus einer angetriebenen Rolle und einer nicht angetriebenen Beilaufrolle. Anschliessend an das Einlaufrollenpaar 7 wird der Faden 5 über fünf Streckrollenpaare 8, 9, 10, 11, 12 geführt. Das Einlaufrollenpaar 7 und die Streckrollenpaare 8, 9, 10, 11, 12 werden vom Faden 5 vorteilhafterweise mehrfach umschlungen. Die beiden Rollen eines Streckrollenpaares 8, 9, 10, 11, 12 werden mit der gleichen Umfangsgeschwindigkeit angetrieben. Die jeweils aufeinanderfolgenden Streckrollenpaare 9, 10, 11, 12 werden mit einer gegenüber dem vorhergehenden Streckrollenpaar 8, 9, 10, 11 unterschiedlichen Umfangsgeschwindigkeit angetrieben. Dadurch wird der Faden 5 zwischen den Streckrollenpaaren 8, 9, 10, 11, 12 bei einer steigenden Umfangsgeschwindigkeit einer Spannung ausgesetzt und entsprechend verstreckt. Bei einer sinkenden Umfangsgeschwindigkeit wird der Faden 5 entlastet und erfährt eine Entspannung.

Die ersteren Streckrollenpaare 8, 9, 10, 11 sind mit einer Heizeinrichtung (nicht dargestellt) versehen. Das letzte Streckrollenpaar 12 hingegen ist mit einer Kühlvorrichtung 14 versehen. Es ist zumindest eine Rolle des Streckrollenpaares 12 über Kühlmittelverbindungen 13 an der Kühleinrichtung 14 angeschlossen. Die durch den Faden 5 in die Streckrollen 12 über deren Oberfläche eingebrachte Wärme wird über eine Kühlflüssigkeit durch die Kühlmittelverbindungen 13 zur Kühlvorrichtung 14 abgeführt und dadurch der Faden 5 selbst gekühlt. Als Kühlmittelverbindungen 3 können Rohrleitungen oder Schläuche eingesetzt werden. Zur Verbesserung des Wirkungsgrades sind beide Rollen des Streckrollenpaares 12 an die Kühleinrichtung 14 angeschlossen.

Anschließend an das letzte Streckrollenpaar 12 wird der Faden 5 über eine Verwirbelung 15 einer Spuleinrichtung 16 zugeführt.

Figur 2 zeigt eine graphische Darstellung des Festigkeitsverlaufs F in Abhängigkeit der Dehnung D am Beispiel von Polyester. Mit einer gestrichelten Linie 20 dargestellt ist der Kraft-Dehnungsverlauf eines herkömmlichen Garns nach dem Stand der Technik. Bei Durchführung eines Zugversuchs wird ein Garn mit einer zunehmenden Belastung in die Länge gezogen, Dabei wird der Verlauf der Festigkeit F in Abhängigkeit der Dehnung D aufgezeichnet. Bei einer Erhöhung der Dehnung D, also einer Streckung des Garns hervorgerufen durch eine Erhöhung der Belastung, wird bei einer bestimmten Dehnung D das Garn reissen. Die mit einer ausgezogenen Linie 21 dargestellte Kurve zeigt den Festigkeitsverlauf eines Garns, welches mit einer erfindungsgemässen Vorrichtung hergestellt wurde. Im Unterschied zum Garn nach dem Stand der Technik, wird eine hohe Festigkeit (TASE) von 85 cN/tex bereits bei einer Dehnung D von maximal 12%, bevorzugterweise 11%, und eine Festigkeit (TASE) von 60 cN/tex bereits bei einer Dehnung von 5% erreicht. Bei einer Belastung eines herkömmlichen Garns mit 60 cN/tex hat sich eine Dehnung von mehr als 9% ergeben. Durch die erreichte Verbesserung können wesentlich günstigere Garne auch bei technisch anspruchsvollen Einsatzgebieten, wie hoch beanspruchte Seile oder Trossen, zur Anwendung kommen.

### Legende

- 1: Spinnvorrichtung
- 2: Blasschacht
- 3: Filamentstränge
- 4: Spinnpräparation
- 5: Faden
- 6: Vorverwirbelung
- 7: Einlaufrollenpaar
- 8: Erstes Streckrollenpaar
- 9: Zweites Streckrollenpaar
- 10: Drittes Streckrollenpaar
- 11: Viertes Streckrollenpaar
- 12: Fünftes Streckrollenpaar
- 13: Kühlmittelverbindung
- 14: Kühleinrichtung
- 15: Verwirbelung
- 16: Spuleinrichtung
- 20: Kraft-Dehnungsverlauf herkömmliches Garn
- 21: Kraft-Dehnungsverlauf eines mit der Erfindung hergestellten Garns
- F: Festigkeit in cN/tex
- D: Dehnung in %

## Patentansprüche

1. Vorrichtung zur Herstellung eines endlosen Fadens (5) aus einer synthetischen Polymerschmelze mit einer Spinneinrichtung (1) zum Extrudieren und Abkühlen einer Vielzahl von Filamentsträngen (3), mit einer Vorrichtung zum Aufbringen einer Spinnpräparation (4), mit einer Spuleinrichtung (16) und mit einer zwischen der Spinneinrichtung (1) und der Spuleinrichtung (16) vorgesehenen Streckzone zur Verstreckung der Filamentstränge (3), wobei die Streckzone durch ein Einlaufrollenpaar (7) und vier bis sechs aufeinanderfolgende Streckrollenpaare (8, 9, 10, 11 , 12) gebildet ist,
**dadurch gekennzeichnet,**
**dass** in der Streckzone eine 3- bis 8-fache Gesamtverstreckung vorgesehen ist, dass die ersteren Streckrollenpaare (8, 9, 10, 11) mit einer Heizeinrichtung und das letzte Streckrollenpaar (12) mit einer Kühleinrichtung (13, 14) versehen sind, wobei die Fadenstränge (3) mehrfach über die Kühleinrichtung (13,14) des letzten Streckrollenpaares (12) geführt sind, dass eine Oberflächentemperatur der mit der Kühleinrichtung (13, 14) versehenen Rolle des letzten Streckrollenpaares (12) von kleiner 100°C, vorzugsweise von kleiner 60°C, vorgesehen ist, dass zumindest eine der beiden Rollen der mit einer Heizeinrichtung versehenen Streckrollenpaares (8, 9, 10, 11) mit der Heizeinrichtung (13, 14) versehen ist, und dass beide Rollen des letzten Streckrollenpaares (12) mit einer Kühleinrichtung (13, 14) versehen sind.

2. Vorrichtung nach Anspruch 1 , **dadurch gekennzeichnet, dass** die Streckzone durch fünf aufeinanderfolgende Streckrollenpaare (8, 9, 10, 11, 12) gebildet ist.

3. Vorrichtung nach einem der vorangehenden Ansprüche, **dadurch gekennzeichnet, dass** die Kühleinrichtung (13, 14) eine Flüssigkeitskühlung ist.

4. Vorrichtung nach einem der Ansprüche 2 bis 3, **dadurch gekennzeichnet, dass** eine Beheizung über die Heizeinrichtungen der ersten vier Streckrollenpaare (8, 9, 10, 11) derart vorgesehen ist, dass die Oberflächentemperatur der Rollen des ersten Streckrollenpaares (8) 40 bis 90°C, des zweiten Streckrollenpaares (9) 80 bis 170 °C, des dritten Streckrollenpaares (10) 120 bis 280°C und des vierten Streckrollenpaares (11) 120 bis 250°C betragen.

5. Vorrichtung nach einem der Ansprüche 1 bis 4, **dadurch gekennzeichnet, dass** in der Streckzone eine 5- bis 7-fache Gesamtverstreckung vorgesehen ist.

6. Vorrichtung nach einem der Ansprüche 2 bis 5, **dadurch gekennzeichnet, dass** die Verstreckung zwischen dem Einlaufrollenpaar (7) und dem ersten Streckrollenpaar (8) 1.02 bis 1.1 , zwischen dem ersten Streckrollenpaar (8) und dem zweiten Streckrollenpaar (9) 4 bis 6, zwischen dem zweiten Streckrollenpaar (9) und dem dritten Streckrollenpaar (10) 1.2 bis 2.0, zwischen dem dritten Streckrollenpaar (10) und dem vierten Streckrollenpaar (11) 0.7 bis 1.2 und zwischen dem vierten Streckrollenpaar (11) und dem fünften Streckrollenpaar (12) 0.7 bis 1.2 beträgt.

7. Verfahren zur Herstellung eines endlosen Fadens (5) aus einer synthetischen Polymerschmelze **gekennzeichnet durch** folgende Verfahrensschritte:
a) Extrudieren von Filamentsträngen (3) einer Polymerschmelze,
b) Abkühlen und Zusammenfassen der Filamentstränge (3) zu einem Faden (5),
c) Aufbringen einer Spinnpräparation (4) auf den Faden,
d) Verstrecken des Fadens (5) mit mehreren aufeinanderfolgenden Streckrollenpaaren (8, 9, 10, 11), und
e) Aufspulen des Fadens (5),
**dadurch gekennzeichnet, dass**
zum Erreichen einer Festigkeit von mehr als 85 cN/tex des Fadens (5) bei einer Dehnung von weniger als 12% der Faden (5) mit einer Gesamtverstreckung von 3 bis 8 über eine Einlaufrolle (7) und vier bis sechs aufeinanderfolgende Streckrollenpaare (8, 9, 10, 11, 12) verstreckt wird, wobei die ersten Streckrollenpaare (8, 9, 10, 11) beheizt und beide Rollen des letzten Streckrollenpaares (12) auf eine Temperatur kleiner 100°C, vorzugsweise kleiner 60°C, gekühlt wird, und der Faden (5) mehrfach um das letzte Streckrollenpaar (12) geführt wird.

## Claims

1. A device for producing a continuous thread (5) from a synthetic polymer melt, comprising a spinning apparatus (1) for extruding and cooling a plurality of filament strands (3), a device for applying a spinning preparation (4), a winding apparatus (16) and a drafting zone for drawing the filament strands (3) that is provided between the spinning apparatus (1) and the winding apparatus (16), wherein the drafting zone is formed by a feed roller pair (7) and four to six successive drafting roller pairs (8, 9, 10, 11, 12),
**characterized in**
**that** a total drafting of 3 to 8 times is provided in the drafting zone, that the first drafting roller pairs (8, 9, 10, 11) are provided with a heating apparatus and the last drafting roller pair (12) is provided with a cooling apparatus (13, 14), wherein the filament strands (3) are guided multiple times over the cooling apparatus (13, 14) of the last drafting roller pair (12), that a surface temperature of the roller of the last drafting roller pair (12), which is provided with the cooling apparatus (13, 14), is provided to be less than 100°C, preferably less than 60°C, that at least one of the two rollers of each drafting roller pair (8, 9, 10, 11) provided with a heating apparatus is provided with the heating apparatus (13, 14), and that both rollers of the last draft roller pair (12) are provided with a cooling apparatus (13, 14).

2. The device of claim 1, **characterized in that** the drafting zone is formed by five successive drafting roller pairs (8, 9, 10, 11, 12).

3. The device of one of the preceding claims, **characterized in that** the cooling apparatus (13, 14) is a liquid cooling.

4. The device of one of claims 2 to 3, **characterized in that** a heating is provided by means of the heating devices of the first four drafting roller pairs (8, 9, 10, 11) such that the surface temperature is from 40 to 90°C for the rollers of the first drafting roller pair (8), from 80 to 170°C for the rollers of the second drafting roller pair (9), from 120 to 280°C for the rollers of the third drafting roller pair (10) and from 120 to 250°C for the rollers of the fourth drafting roller pair (11).

5. The device of one of claims 1 to 4, **characterized in that** a total drafting of 5 to 7 times is provided in the drafting zone.

6. The device of one of claims 2 to 5, **characterized in that** the extents of the drafting are 1.02 to 1.1 between the feed roller pair (7) and the first drafting roller pair (8), 4 to 6 between the first drafting roller pair (8) and the second drafting roller pair (9), 1.2 to 2.0 between the second drafting roller pair (9) and the third drafting roller pair (10), 0.7 to 1.2 between the third drafting roller pair (10) and the fourth drafting roller pair (11), and 0.7 to 1.2 between the fourth drafting roller pair (11) and the fifth drafting roller pair (12).

7. A method for producing a continuous thread (5) from a synthetic polymer melt, **characterized by** the following method steps:
a) extruding filament strands (3) from a polymer melt,
b) cooling and combining the filament strands (3) into a thread (5),
c) applying a spinning preparation (4) onto the thread,
d) drafting the thread (5) with a total drafting of the yarn of 3 to 8 with the aid of a feed roller (7) and four to six successive drafting roller pairs (8, 9, 10, 11, 12), the first drafting roller pairs (8, 9, 10, 11) being heated and the last drafting roller pair (12) being cooled,
e) winding up the thread (5),
**characterized in that**
for obtaining a strength of the thread (5) of more than 85 cN/tex at an elongation of less than 12%, the thread (5) is drafted with a total drafting of 3 to 8 times via a feed roller pair (7) and four to six successive drafting roller pairs (8, 9, 10, 11, 12), wherein the first draftin roller pais (8, 9, 10, 11) are heated and both rollers of the last drafting roller pair (12) are cooled to a temperature of less than 100°C, preferably less than 60°C, and the thread (5) is guided multiple times around the last drafting roller pair (12).

## Revendications

1. Appareil destiné à la production d'un fil sans fin (5) à partir d'une masse fondue de polymère synthétique avec un dispositif de filage (1) destiné à extruder et refroidir une pluralité de brins formant filament (3), avec un appareil destiné à appliquer un préparation de filage (4), avec un dispositif de bobinage (16) et avec une zone d'étirage prévue entre le dispositif de filage (1) et le dispositif de bobinage (16) en vue de l'étirage des brins formant filament (3), dans lequel la zone d'étirage est formée d'une paire de rouleaux d'entrée (7) et de quatre à six paires de rouleaux d'étirage (8, 9, 10, 11, 12) successives,
**caractérisé en ce que**
un étirage total compris entre 3 et 8 fois est prévu dans la zone d'étirage, les premières paires de rouleaux d'étirage (8, 9, 10, 11) sont munies d'un dispositif de chauffage et la dernière paire de rouleaux d'étirage (12) est munie d'un dispositif de refroidissement (13, 14), dans lequel les brins formant fil (3) sont guidés de manière répétée via le dispositif de refroidissement (13, 14) de la dernière paire de rouleaux d'étirage (12),
une température de surface du rouleau, muni du dispositif de refroidissement (13, 14), de la dernière paire de rouleaux d'étirage (12) est prévue pour être inférieure à 100 °C, de manière préférée inférieure à 60 °C, au moins un des deux rouleaux de la paire de rouleaux d'étirage (8, 9, 10, 11) munie d'un dispositif de chauffage est muni du dispositif de chauffage (13, 14), et les deux rouleaux de la dernière paire de rouleaux d'étirage (12) sont munis d'un dispositif de refroidissement (13, 14).

2. Appareil selon la revendication 1, **caractérisé en ce que** la zone d'étirage est formée de cinq paires de rouleaux d'étirage (8, 9, 10, 11, 12) successives.

3. Appareil selon l'une quelconque des revendications précédentes, **caractérisé en ce que** le dispositif de refroidissement (13, 14) correspond à un refroidissement par liquide.

4. Appareil selon la revendication 2 à 3, **caractérisé en ce qu'**un chauffage par l'intermédiaire des dispositifs de chauffage des quatre premières paires de rouleaux d'étirage (8, 9, 10, 11) est prévu de telle manière que la température de surface des rouleaux de la première paire de rouleaux d'étirage (8) est comprise entre 40 et 90 °C, celle de la deuxième paire de rouleaux d'étirage (9) est comprise entre 80 et 170 °C, celle de la troisième paire de rouleaux d'étirage (10) est comprise entre 120 et 280 °C et celle de la quatrième paire de rouleaux d'étirage (11) est comprise entre 120 et 250 °C.

5. Appareil selon l'une quelconque des revendications 1 à 4, **caractérisé en ce qu'**un étirage total compris entre 5 et 7 fois est prévu dans la zone d'étirage.

6. Appareil selon l'une quelconque des revendications 2 à 5, **caractérisé en ce que** l'étirage entre la paire de rouleaux d'entrée (7) et la première paire de rouleaux d'étirage (8) est compris entre 1,02 et 1,1, celui entre la première paire de rouleaux d'étirage (8) et la deuxième paire de rouleaux d'étirage (9) est compris entre 4 et 6, celui entre la deuxième paire de rouleaux d'étirage (9) et la troisième paire de rouleaux d'étirage (10) est compris entre 1,2 et 2,0, celui entre la troisième paire de rouleaux d'étirage (10) et la quatrième paire de rouleaux d'étirage (11) est compris entre 0,7 et 1,2 et celui entre la quatrième paire de rouleaux d'étirage (11) et la cinquième paire de rouleaux d'étirage (12) est compris entre 0,7 et 1,2.

7. Procédé de production d'un fil sans fin (5) à partir d'une masse fondue de polymère synthétique, **caractérisé par** les étapes de procédé suivantes consistant à :
a) extruder des brins formant filament (3) d'une masse fondue de polymère,
b) refroidir et rassembler les brins formant filament (3) pour fournir un fil (5),
c) appliquer une préparation de filage (4) sur le fil,
d) étirer le fil (5) avec plusieurs paires de rouleaux d'étirage (8, 9, 10, 11) successives, et
e) bobiner le fil (5),
**caractérisé en ce que**
pour obtenir une résistance supérieure à 85 cN/tex du fil (5) pour un allongement inférieur à 12 %, le fil (5) est étiré avec un étirage total compris entre 3 et 8 via un rouleau d'entrée (7) et quatre à six paires de rouleaux d'étirage (8 , 9, 10, 11, 12) successives, dans lequel les premières paires de rouleaux d'étirage (8, 9, 10, 11) sont chauffées et les deux rouleaux de la dernière paire de rouleaux d'étirage (12) sont refroidis à une température inférieure à 100 °C, de manière préférée inférieure à 60 °C, et le fil (5) est guidé plusieurs fois autour de la dernière paire de rouleaux d'étirage (12).
